# EUROPÄISCHE PATENTSCHRIFT

(11) **EP 1 718 778 B1**
(45) Veröffentlichungstag und Bekanntmachung des Hinweises auf die Patenterteilung: **19.04.2017**
(21) Anmeldenummer: 05714972.6
(22) Anmeldetag: 15.02.2005
(51) Int. Cl.: C22C 21/08, C22F 1/047

(54) **WERKSTOFF AUF DER BASIS EINER ALUMINIUM-LEGIERUNG, VERFAHREN ZU SEINER HERSTELLUNG SOWIE VERWENDUNG HIERFÜR**
MATERIAL BASED ON AN ALUMINUM ALLOY, METHOD FOR THE PRODUCTION THEREOF AND ITS USE
MATERIAU A BASE D'ALLIAGE D'ALUMINIUM, PROCEDE DE PRODUCTION ET UTILISATION CORRESPONDANTS

(30) Priorität: 16.02.2004 DE 102004007704
(43) Veröffentlichungstag der Anmeldung: 08.11.2006
(73) Patentinhaber: MAHLE GMBH, 70376 Stuttgart (DE); PEAK Werkstoff GmbH, 42553 Velbert/Neviges (DE)
(72) Erfinder: BISCHOFBERGER, Ulrich, 73732 Esslingen (DE); KRUG, Peter, D-42555 Velbert (DE); SINHA, Gero, D-42553 Velbert (DE)
(74) Vertreter: Sparing, Rolf Klaus
(86) Internationale Anmeldenummer: PCT/DE2005/000254
(87) Internationale Veröffentlichungsnummer: WO 2005/078147

(56) Entgegenhaltungen:
- EP-A- 0 375 025
- DE-B1- 1 483 229
- DE-C- 747 355
- US-A- 5 520 754
- US-B1- 6 419 769
- Metals Abstracts, Band 19, Nr.2, Februar 1986, Zusammenfassung Nr. 31-0581; E.R. Mishima et al.: "Superplasticity of strip cast aluminium alloys" XP008047851

## Beschreibung

Die vorliegende Erfindung betrifft ein Verfahren zur Herstellung eines Werkstoffs auf der Basis einer Aluminium-Legierung einen mit diesem Verfahren erhältlichen Werkstoff sowie eine Verwendung dieses Werkstoffs.

In den letzten Jahren ist bei Verbrennungsmotoren für Kraftfahrzeuge verstärkt ein Trend hin zu noch leichteren und kompakteren Aggregaten mit gesteigerten spezifischen Leistungen zu beobachten. Dies führt unter anderem auch zu einer immer stärkeren Belastung der hierfür eingesetzten Kolben. Diesem Trend kann sowohl durch geänderte Konstruktionen, aber auch vor allem durch die Entwicklung neuer geeigneter Werkstoffe Rechnung getragen werden. Im Vordergrund steht dabei der Wunsch nach hoch warmfesten und spezifisch leichten Materialien.

Bis jetzt werden Kolben üblicherweise aus Aluminium-Silizium-Gusslegierungen hergestellt. Wegen der guten Gießeigenschaften lassen sich Kolben auf der Basis von Aluminium-Silizium-Legierungen relativ preisgünstig und einfach im Kokillengussverfahren herstellen.

Diese Werkstoffe werden typischerweise mit Siliziumgehalten zwischen 12 und 18 Gew.-%, in Einzelfällen auch bis zu 24 Gew.-%, sowie mit Beimengungen von Magnesium zwischen 1 bis 1,5 Gew.-%, Kupfer zwischen 1 und 3 Gew.-% und häufig auch Nickel zwischen 1 bis 3 Gew.-% legiert. Um die Warmfestigkeit einer solchen Legierung zu verbessern, wird z. B. gemäß der US 6 419 769 A1 empfohlen, den Kupfergehalt zwischen 5,6 und 8,0 Gew.-% einzustellen. Nach der FR 2 690 957 A1 wird die Festigkeit einer derartigen Legierung durch Zugabe der Elemente Titan, Zirkonium und Vanadium zusätzlich gesteigert. Allerdings wird durch das Zulegieren dieser festigkeitssteigernden Elemente die Dichte des Werkstoffs erhöht.

Eine warmfeste Legierung mit reduziertem spezifischem Gewicht wird in der Patentschrift DE 747 355 als für Kolben besonders vorteilhaft beschrieben. Dieser Werkstoff zeichnet sich durch einen Magnesiumgehalt zwischen 4 und 12 Gew.-% und einen Siliziumgehalt zwischen 0,5 und 5 Gew.-% aus, wobei der Siliziumgehalt stets geringer als die Hälfte des Magnesiumgehalts sein soll. Ferner sind zwischen 0,2 und 5 Gew.-% Kupfer und/oder Nickel zulegiert. Dieser Werkstoff soll sich auch bei Verzicht auf die Zulegierung festigkeitssteigernder Komponenten durch eine verbesserte Warmfestigkeit auszeichnen.

In der DE 38 42 812 A1 wird ein Gussleichtwerkstoff auf Basis einer Aluminiumlegierung mit 5 bis 25 Masse-% Magnesiumsilizid beschrieben. Neben Magnesiumsilizid wird außerdem als vorteilhaft sowohl ein Überschuß von Silizium (bis 12 Masse%) als auch von Magnesium (bis 15 Masse%) betrachtet. Ferner können bis zu 5 Masse-% Kupfer, Nickel, Mangan und Kobalt zulegiert sein. In Unteranspruch 5 wird zusätzlich die Liquidustemperatur von <700°C im Dreistoffsystem Al-Si-Mg als begrenzendes Limit genannt. Vorteile bzw. Nachteile bei den mechanischen Eigenschaften, welche sich aus einem Überschuß von Magnesium bzw. Siliziums ergeben könnten werden nicht explizit erwähnt.

Diese bekannten Werkstoffe sind ausnahmslos Gusswerkstoffe. Es besteht allerdings auch ein Bedarf an Werkstoffen mit noch geringerer Dichte und noch höherer Festigkeit, die durch die ausschließliche Verwendung eines Gießverfahrens bisher nicht herstellbar sind.

US-B1-6 419 769 beschreibt ein Verfahren zur Herstellung von gegossenen Werkstoffen aus einer Aluminium-Basislegierung, die neben Aluminium unter anderem Silizium, Magnesium und Kupfer enthält. Das Silizium-Magnesium-Verhältnis wird mit 10 bis 25 und das Verhältnis Kupfer zu Magnesium mit 4 bis 15 angegeben. Bezogen auf das Gesamtgewicht der Aluminiumlegierung beträgt der Anteil an Silizium 11,0 bis 14,0 Gew.-%, an Kupfer 5,6 bis 8,0 Gew.-% und an Magnesium 0,5 bis 1,5 Gew.-%. Es wird ein erster Verfahrensschritt beschrieben, der bei umgerechnet 204 bis 260 °C stattfindet, weitere Schritte sind ein Lösungsglühen (482 bis 538 °C), ein Abschrecken (49 bis 149 °C) und ein Altern (218 bis 252 °C).

US-A-5 520 754 offenbart eine Aluminium-Lithium-Legierung, die unter anderem auch Kupfer und Magnesium enthält, sowie ihre Herstellung.

Es ist die Aufgabe der Erfindung, einen verbessertes Verfahren zur Herstellung eines Werkstoffs auf der Basis einer Aluminium-Legierung, einen mit diesem Verfahren erhältlichen verbesserten Werkstoff, eine Verwendung dieses Werkstoffs sowie ein Bauteil aus diesem Werkstoff anzugeben.

Diese Aufgabe wird erfindungsgemäß gelöst durch die in den Ansprüchen 1, 11, 12 und 13 angegebene Merkmalskombination gelöst.

Demgemäß ist Gegenstand der vorliegenden Erfindung ein Verfahren zur Herstellung eines Werkstoffs, wobei eine Aluminium-Basislegierung mit einem Gehalt zwischen
5,5 und 13,0 Masse-% Silizium, zusätzlich einem Gehalt an Magnesium gemäß der Formel Mg [Masse-%] = 1,73 × Si [Masse-%] + m
mit m = 1,5 bis 6,0 Masse-% Magnesium
sowie Kupfer mit einem Gehalt zwischen 1,0 und 4,0 Gew.% (Rest Aluminium) - erschmolzen, gegossen oder durch Sprühkompaktieren vorverdichtet und die Basislegierung anschließen zumindest einmal warmumgeformt wird, sowie nachfolgend einer Wärmebehandlung bestehend aus Lösungsglühen, Abschrecken und Warmauslagern unterzogen wird.

Das Magnesium wird also in Abhängigkeit vom jeweils gewünschten Siliziumgehalt gemäß der oben genannten Formel zugesetzt. Dabei reagiert ein Teil des Magnesiums (1,73xSFGehalt) direkt mit Silizium zur Magnesiumsilizid, die restlichen 1,5 bis 6,0 Masse-% Magnesium lösen sich im Aluminiummischkristall und bewirken nach geeigneter Wärmebehandlung zusammen mit Kupfer eine Festigkeitssteigerung des Werkstoffs. Der Werkstoff kann die in Aluminiumlegierungen üblichen Verunreinigungen enthalten. Zusätzlich könnte zum Zwecke einer weiteren Festigkeitssteigerung das Zulegieren weiterer Legierungselemente sinnvoll erscheinen. Bekannt ist z.B. die festigkeitssteigernde Wirkung kleiner Zugabemengen (0,05 bis 0,2% von Titan, Zirkon oder Vanadin (FR 2 690 957 A1), ebenso bekannt ist die Wirkung von 0,1 bis 0,5% Silber welches bei AlCu-Legierungen sich positiv auf die Warmfestigkeitseigenschaften auswirkt. Ohne Nachteite für die mechanischen Eigenschaften wirkt sich die Zugabe von kleinen Gehalten (0,2 bis 2%) weiterer, der für viele Aluminium-Kupfer-Magnesiumlegierungen zusätzlich Verwendung findender Legierungselemente z.B. Nickel, Kobalt oder Mangan oder Eisen aus. Durch die Zugabe vorgenannter Elemente, wird jedoch zumeist die Dichte des beanspruchten Leichtbauwerkstoffes erhöht.

Der nach dem erfindungsgemäßen Verfahren erhältliche Werkstoff zeichnet sich neben seiner geringen Dichte durch ausgezeichnete Festigkeitseigenschaften aus, die sich auch bei erhöhten Temperaturen gegenüber den heutigen gebräuchlichen Kolbenlegierungen als überlegen zeigen.

Vorteilhafte Weiterbildungen ergeben sich aus den Unteransprüchen.

Die Basislegierung kann mit allen bekannten Warmumformverfahren, bspw. Strangpressen, Warmwalzen oder Schmieden behandelt werden. Das Warmumformen sollte mit einem Umformgrad größer als 5-fach durchgeführt werden.

Um die Qualität des Werkstoffs nicht zu beeinträchtigen, sollte das verwendete Aluminium bzw. die Basislegierung Fremdelemente nur in einem geringen Anteil, und zwar nicht mehr als jeweils 1 Masse-% pro Fremdelement, enthalten.

Zur Erzielung maximaler Festigkeitseigenschaften wird vorteilhaft nach der Warmformgebung eine Wärmebehandlung durchgeführt. Diese kann auf an sich bekannte Weise durch Lösungsglühen, Abschrecken und Warmauslagern erfolgen.

Der erfindungsgemäße Werkstoff eignet sich zur Herstellung von Bauteilen aller Art, insbesondere von Kolben für Verbrennungsmotoren.

### Ausführungsbeispiel 1:

Eine Legierung A der folgenden Zusammensetzung:
8,1 Masse-% Silizium
17,2 Masse-% Magnesium
1,7 Masse-% Kupfer
0,3 Masse-% Eisen
50 ppm Beryllium
Rest Aluminium
wird hergestellt, indem die einzelnen Elemente nach den üblichen Verfahren legiert und mittels dem Verfahren des Sprühkompaktierens zu einem zylindrischen Block vergossen werden. Das resultierende Vormaterial wird auf 400 bis 500°C vorgewärmt und durch Strangpressen 10-fach umgeformt und anschließend gehärtet. Dazu wird eine Wärmebehandlung, umfassend Lösungsglühen bei 500°C für 2 Stunden, Abschrecken in Wasser und 10 Stunden Anlassen bei 210°C durchgeführt.

Beryllium wird zugegeben, um die Oxidationsneigung der Schmelze zu mindern. Eisen wurde als Verunreinigung analysiert.

### Ausführungsbeispiel 2:

Eine Legierung B der folgenden Zusammensetzung:
6,0 Masse-% Silizium
12,5 Masse-% Magnesium
2,1 Masse-% Kupfer
0,2 Masse-% Eisen
50 ppm Beryllium
1,0 Gew.-% Magnesiumphosphat
Rest Aluminium
wird hergestellt, indem die einzelnen Elemente nach den üblichen Verfahren legiert und mittels Stranggießen zu einem zylindrischen Block vergossen werden. Das resultierende Vormaterial wird auf 400 bis 500°C vorgewärmt und durch Strangpressen 10-fach umgeformt und anschließend gehärtet. Dazu wird eine Wärmebehandlung, umfassend Lösungsglühen bei 500°C für 2 Stunden, Abschrecken in Wasser und 10 Stunden Anlassen bei 210°C durchgeführt.

Beryllium wird zugegeben, um die Oxidationsneigung der Schmelze zu mindern, Magnesiumphosphat dient der Kornfeinung des primär erstarrenden Magnesiumsilizids. Eisen wurde als Verunreinigung analysiert.

### Ausführungsbeispiel 3:

Eine Legierung C der folgenden Zusammensetzung:
12,9 Masse-% Silizium
25,1 Masse-% Magnesium
1,9 Masse-% Kupfer
0,15 Masse-% Eisen
50 ppm Beryllium
0,9 Gew.-% Magnesiumphosphat
Rest Aluminium
wird hergestellt, indem die einzelnen Elemente nach den üblichen Verfahren legiert und mittels Stranggießen zu einem zylindrischen Block vergossen werden. Das resultierende Vormaterial wird auf 400 bis 500°C vorgewärmt und durch Strangpressen 10-fach umgeformt und anschließend gehärtet. Dazu wird eine Wärmebehandlung, umfassend Lösungsglühen bei 500°C für 2 Stunden, Abschrecken in Wasser und 10 Stunden Anlassen bei 210°C durchgeführt.

Beryllium wird zugegeben, um die Oxidationsneigung der Schmelze zu mindern, Magnesiumphosphat dient der Kornfeinung des primär erstarrenden Magnesiumsilizids. Eisen wurde als Verunreinigung analysiert.

Der fertige Werkstoff zeigt die folgenden Eigenschaften:

| | Leg. A | Leg. B | Leg. C | 2618 | AlSi12Cu6MgTiZrV |
|---|---|---|---|---|---|
| Dichte (g/cm³) | 2,50 | 2,60 | 2,46 | 2,77 | 2,75 |
| Therm. Ausdehnungskoeffizient [1/K] | 23 × 10⁻⁶ | 23,5 × 10⁻⁶ | 22,5 × 10⁻⁶ | 24 × 10⁻⁶ | ./. |
| E-Modul [GPa] | 79,3 | 78 | 82 | 72 | ./. |
| Zugfestigkeit [N/mm²] | 390 | 390 | 390 | 420 | 270 |
| Dehngrenze [N/mm²] | 335 | 335 | 335 | 350 | 235 |
| Bruchdehnung [%] | 2,4 | 1,5 | 1,1 | 7,0 | ./. |
| Ermüdungsfestigkeit [N/mm²] | | | | | |
| Raumtemperatur | 255 | 255 | 250 | 200 | 131 |
| 200°C | 140 | 135 | 135 | 115 | 97 |
| 250°C | 100 | 100 | 100 | 95 | 76 |

Der erfindungsgemäße Werkstoff zeichnet sich gegenüber dem britischen Aluminium-Standard 2618 durch eine niedrigere Dichte und einem erhöhten E-Modul aus. Die erzielten statischen Festigkeitseigenschaften reichen an die hochfeste Knetlegierung 2618 heran. Die ermittelte Ermüdungsfestigkeit übertrifft die mit der Knetlegierung 2618 erzielten Werte deutlich. Gegenüber der Gusslegierung aus der US 6 419 769 A ist der erfindungsgemäße Werkstoff sowohl bei statischer als auch bei dynamischer Prüfung überlegen. Er eignet sich aufgrund dieser Eigenschaftskombination in besonderer Weise zur Herstellung von Kolben für Verbrennungsmotoren.

## Patentansprüche

1. Verfahren zur Herstellung eines Werkstoffs, wobei eine Aluminium-Basislegierung hergestellt wird, die aus
5,5 bis 13,0 Masse-% Silizium,
11,015 bis 28,49 Masse-% Magnesium,
1,0 bis 4,0 Masse-% Kupfer,
Rest Aluminium,
besteht,
die Basislegierung danach zumindest einmal warmumgeformt, sowie nachfolgend einer Wärmebehandlung, bestehend aus Lösungsglühen, Abschrecken und Warmauslagern, unterzogen wird,
wobei das Masse-Verhältnis Magnesium:Silizium Gehalt an Magnesium = 1,73 * Silizium-Gehalt + 1,5 bis 6,0 Masse-% ist.

2. Verfahren nach Anspruch 1, **dadurch gekennzeichnet, dass** die Basislegierung mittels Sprühkompaktieren hergestellt wird.

3. Verfahren nach Anspruch 1, **dadurch gekennzeichnet, dass** die Basislegierung mittels dem Verfahren des Stranggießens hergestellt wird.

4. Verfahren nach Anspruch 1, **dadurch gekennzeichnet, dass** die Basislegierung mittels dem Verfahren des Kokillengießens hergestellt wird.

5. Verfahren nach Anspruch 3 oder 4, **dadurch gekennzeichnet, dass** die Basislegierung zum Zwecke der Kornfeinung des sich bildenden Primär-Magnesiumsilizids 0,5 - 1,5 Gew. % Magnesiumphosphat enthält.

6. Verfahren nach einem der vorhergehenden Ansprüche, **dadurch gekennzeichnet, dass** die Basislegierung mittels Strangpressen, Warmwalzen oder Schmieden warmumgeformt wird.

7. Verfahren nach Anspruch 3, **dadurch gekennzeichnet, dass** das Warmumformen mit einem Umformgrad größer als 5-fach durchgeführt wird.

8. Verfahren nach einem der vorhergehenden Ansprüche, **dadurch gekennzeichnet, dass** 1,5 bis 3,0 Masse-% Kupfer zulegiert werden.

9. Verfahren nach einem der vorhergehenden Ansprüche, **dadurch gekennzeichnet, dass** in der Aluminium-Basislegierung übliche Verunreinigungen enthalten sein können, wobei die Aluminium-Basislegierung als Verunreinigung nicht mehr als jeweils 1 Masse-% Fremdelemente enthält, bezogen auf die Masse des in der Aluminium-Basislegierung enthaltenen Aluminiums.

10. Verfahren nach Anspruch 1, **dadurch gekennzeichnet, dass** der Werkstoff 2h bei 500°C durchgewärmt, in Wasser abgeschreckt und anschließend 10h bei 210°C angelassen wird.

11. Werkstoff auf Basis einer Aluminium-Legierung, erhältlich durch ein Verfahren gemäß einem der Ansprüche 1 bis 10.

12. Verwendung des Werkstoffs nach Anspruch 11 zur Herstellung von Bauteilen.

13. Bauteil nach Anspruch 12, nämlich Kolben für Verbrennungsmotoren.

## Claims

1. Method for the production of a material, wherein an aluminium-base alloy is produced having a content of
5.5 to 13.0 mass-% silicon,
11.015 to 28.49 mass-% magnesium,
1.0 to 4.0 mass-% copper,
remainder aluminium,
the base alloy being subsequently hot-shaped at least once and subsequently subjected to a heat-treatment consisting of solution heat treatment, quenching and artificial aging,
wherein the mass-ratio magnesium:silicon is
content of magnesium = 1.73 * silicon content + 1.5 to 6.0 mass-%.

2. Method according to claim 1, **characterized in that** the base alloy is produced by means of spray compacting.

3. Method according to claim 1, **characterized in that** the base alloy is produced by means of the method of continuous casting.

4. Method according to claim 1, **characterized in that** the base alloy is produced by means of the method of chill casting.

5. Method according to claim 3 or 4, **characterized in that** the base alloy contains 0.5 to 1.5 wt.-% magnesium phosphate for the purpose of increasing the grain refinement of the forming primary magnesium silicide.

6. Method according to one of the previous claims, **characterized in that** the base alloy is hot-shaped by means of extrusion, hot rolling or forging.

7. Method according to claim 3, **characterized in that** the hot-shaping is carried out with a degree of deformation greater than 5 times.

8. Method according to one of the previous claims, **characterized in that** 1,5 to 3.0 mass-% copper are alloyed in.

9. Method according to one of the previous claims, **characterized in that** usual impurities may be contained in the aluminium-base alloy, wherein the aluminium-base alloy does not contain more than 1 mass-% impurities, in relation to the mass of the aluminium contained in the aluminium-base alloy.

10. Method according to claim 1, **characterized in that** the material is heated through at 500 °C. for 2h, quenched in water, and subsequently annealed at 210 C. for 10h.

11. Material on the basis of an aluminium alloy, which can be obtained by means of a method according to one of claims 1 to 10.

12. Use of the material according to claim 11 for the production of components.

13. Component according to claim 12, namely piston for internal combustion engines.

## Revendications

1. Procédé de production d'un matériau, dans lequel on prépare un alliage à base d'aluminium constitué de 5,5 à 13,0% en masse de silicium,
11,015 à 28,49% en masse de magnésium,
1,0 à 4,0% en masse de cuivre,
le reste étant de l'aluminium,
on effectue ensuite au moins une fois un formage à chaud de l'alliage de base,
puis on soumet ce dernier à un traitement thermique consistant en un recuit en solution, une trempe et un vieillissement accéléré,
le rapport en masse magnésium : silicium étant
teneur en magnésium = 1,73 * teneur en silicium + 1,5 à 6,0% en masse.

2. Procédé selon la revendication 1, **caractérisé en ce que** l'alliage de base est produit par compactage par pulvérisation.

3. Procédé selon la revendication 1, **caractérisé en ce que** l'alliage de base est préparé par le procédé de coulée continue.

4. Procédé selon la revendication 1, **caractérisé en ce que** l'alliage de base est préparé par le procédé de coulée en coquille.

5. Procédé selon la revendication 3 ou 4, **caractérisé en ce que** l'alliage de base contient de 0,5 à 1,5% en poids de phosphate de magnésium pour affiner le grain du siliciure de magnésium primaire en formation.

6. Procédé selon l'une des revendications précédentes, **caractérisé en ce que** l'alliage de base est formé à chaud par extrusion, laminage à chaud ou forgeage.

7. Procédé selon la revendication 3, **caractérisé en ce que** le formage à chaud est réalisé avec un degré de formage supérieur à 5 fois.

8. Procédé selon l'une des revendications précédentes, **caractérisé en ce que** l'on ajoute par alliage 1,5 à 3,0% en masse de cuivre.

9. Procédé selon l'une des revendications précédentes, **caractérisé en ce que** l'alliage à base d'aluminium peut contenir des impuretés habituelles, les impuretés contenues dans l'alliage à base d'aluminium ne dépassant pas 1% en masse d'éléments étrangers, par rapport à la masse de l'aluminium contenu dans l'alliage à base d'aluminium.

10. Procédé selon la revendication 1, **caractérisé en ce que** le matériau est chauffé à coeur pendant 2 heures à 500°C, trempé dans de l'eau puis recuit pendant 10 heures à 210°C.

11. Matériau à base d'un alliage d'aluminium, ledit matériau pouvant être obtenu par un procédé selon l'une des revendications 1 à 10.

12. Utilisation du matériau selon la revendication 11 pour la fabrication de composants.

13. Composant selon la revendication 12, à savoir piston pour moteurs à combustion interne.
